# EUROPÄISCHE PATENTSCHRIFT

(11) **EP 1 370 821 B1**
(45) Veröffentlichungstag und Bekanntmachung des Hinweises auf die Patenterteilung: **28.05.2008**
(21) Anmeldenummer: 02735119.6
(22) Anmeldetag: 08.03.2002
(51) Int. Cl.: F41H 5/04

(54) **DURCHDRINGUNGSHEMMENDES MATERIAL**
PENETRATION INHIBITING MATERIAL
MATERIAU RESISTANT A LA PENETRATION

(30) Priorität: 15.03.2001 EP 01200979
(43) Veröffentlichungstag der Anmeldung: 17.12.2003
(73) Patentinhaber: Teijin Aramid GmbH, 42103 Wuppertal (DE)
(72) Erfinder: BÖTTGER, Christian, 42897 Remscheid (DE); FELS, Achim, 42109 Wuppertal (DE)
(74) Vertreter: Heimann, Anette
(86) Internationale Anmeldenummer: PCT/EP2002/002549
(87) Internationale Veröffentlichungsnummer: WO 2002/075237

(56) Entgegenhaltungen:
- EP-A- 0 310 199
- EP-B- 0 397 696
- WO-A-00/42246
- WO-A-91/00181
- US-A- 5 187 003
- US-A- 5 802 607
- DATABASE WPI [Online] DERWENT PUBLICATIONS LTD., LONDON, GB; Section Ch, Week 199417, CLASS A83: "AN 1994-142436" XP002168442 & SU 1 792 517 A (SPECIAL MECH ENG INST) 30. Januar 1993 (1993-01-30)

## Beschreibung

Die vorliegende Erfindung betrifft ein durchdringungshemmendes Material.

EP-A-1 241 432 (Prioritäts dokument dieser Anmeldung) beschreibt ein durchdringungshemmendes Material umfassend mindestens eine Doppelschicht von Geweben, die dadurch gekennzeichnet ist, dass die Doppelschicht eine erste und eine zweite Gewebelage umfasst, wobei die erste Gewebelage einen mindestens 65 % des Gewebegewichtes bildenden ersten Fadensatz umfassend eine Fadendichte von 3,5 bis 20 Fäden/cm und einen Fadentiter von wenigstens 210 dtex und einen zweiten Fadensatz umfassend eine Fadendichte von 0,5 bis 16 Fäden/cm und einen Fadentiter von wenigstens 50 dtex enthält, wobei der zweite Fadensatz zum ersten Fadensatz transversal verläuft und das Verhältnis der Fadendichte des ersten Fadensatzes zur Fadendichte des zweiten Fadensatzes > 1 ist, wobei die zweite Gewebelage einen ersten Fadensatz umfassend eine Fadendichte von 0,5 bis 16 Fäden/cm und einen Fadentiter von wenigstens 50 dtex und einen zweiten wenigstens 65 % des Gewebegewichtes umfassenden Fadensatz umfassend eine Fadendichte von 3,5 bis 20 Fäden/cm und einen Fadentiter von wenigstens 210 dtex enthält, wobei der zweite Fadensatz zum ersten Fadensatz transversal verläuft und das Verhältnis der Fadendichte des zweiten Fadensatzes zur Fadendichte des ersten Fadensatzes > 1 ist und wobei der erste und zweite Fadensatz der ersten Gewebelage parallel zum ersten bzw. zweiten Fadensatz der zweiten Gewebelage verläuft.

Die WO-0042246A bildet eine Grundlage für den Anspruch 1.

EP-B 0 397 696 beschreibt einen Verbundwerkstoff mit Widerstandsfähigkeit gegen Einschlag, also ein durchdringungshemmendes Material. Das Material besteht aus einer oder mehreren Schichten, wobei mindestens eine der erwähnten Schichten ein Netzwerk aus Filamenten in einer Matrix enthält. Die Filamente besitzen einen äquivalenten Filamentdurchmesser. Damit ist der Durchmesser eines Kreises gemeint, der die gleiche Querschnittsfläche hat wie die durchschnittliche Querschnittsfläche der Filamente in der Schicht. Die Filamente bilden einen Faden, der als Gewebe geformt sein kann. EP-B 0 397 696 lehrt, dass es für die durchdringungshemmende Wirkung auf das Verhältnis von Schichtdicke D zu äquivalentem Filamentdurchmesser F ankommt. Gemäß dieser Lehre resultiert die beste durchdringungshemmende Wirkung ausgedrückt als v₅₀-Wert, wenn besagtes Verhältnis nahe 1 liegt. Je größere Werte dieses Verhältnis annimmt, desto schlechter wird gemäß EP-B 0 397 696 die durchdringungshemmende Wirkung des Materials. Bei einem D/F-Verhältnis von 12,8 hat die durchdringungshemmende Wirkung bereits so stark abgenommen, dass EP-B 0 397 696 noch größere Werte des Verhältnisses scheut.

Angesichts des bestehenden Bedarfs an weiteren Materialien mit guten durchdringungshemmenden Eigenschaften stellt sich die vorliegende Erfindung die Aufgabe, ein weiteres durchdringungshemmendes Material zur Verfügung zu stellen.

Diese Aufgabe wird gelöst durch ein durchdringungshemmendes Material umfassend mindestens eine Schicht der Dicke D, wobei die Schicht eine erste und eine zweite Gewebelage umfasst, wobei die erste und die zweite Gewebelage mit einem Bindemittel verbunden sind, wobei die erste Gewebelage einen mindestens 65 % des Gewebegewichtes bildenden ersten Fadensatz umfassend eine Fadendichte von 3,5 bis 20 Fäden/cm, einen Fadentiter von wenigstens 210 dtex und die Fäden bildenden Filamenten mit einem Filamentdurchmesser F₁ und einen zweiten Fadensatz umfassend eine Fadendichte von 0,5 bis 16 Fäden/cm und einen Fadentiter von wenigstens 50 dtex enthält, wobei der zweite Fadensatz zum ersten Fadensatz in einem Winkel von > 0° bis 90° verläuft und das Verhältnis der Fadendichte des ersten Fadensatzes zur Fadendichte des zweiten Fadensatzes > 1 ist, wobei die zweite Gewebelage einen ersten Fadensatz umfassend eine Fadendichte von 0,5 bis 16 Fäden/cm und einen Fadentiter von wenigstens 50 dtex und einen zweiten wenigstens 65 % des Gewebegewichtes umfassenden Fadensatz umfassend eine Fadendichte von 3,5 bis 20 Fäden/cm, einen Fadentiter von wenigstens 210 dtex und die Fäden bildenden Filamenten mit einem Filamentdurchmesser F₂ enthält, wobei der zweite Fadensatz zum ersten Fadensatz in einem Winkel von > 0° bis 90° verläuft und das Verhältnis der Fadendichte des zweiten Fadensatzes zur Fadendichte des ersten Fadensatzes > 1 ist und wobei der erste und zweite Fadensatz der ersten Gewebelage parallel zum ersten bzw. zweiten Fadensatz der zweiten Gewebelage verläuft, und wobei das Verhältnis von D/F₁ und D/F₂ 14,5 bis 40 beträgt.

Dabei bedeutet der Begriff Filamentdurchmesser den durchschnittlichen Durchmesser der Filamente über ihre Länge. Falls die Filamentquerschnitte nicht kreisförmig sind, bedeuten F₁ und F₂ jeweils die Durchmesser von Kreisen, welche die gleiche Querschnittsfläche haben wie die durchschnittliche Querschnittsfläche der Filamente über ihre Länge.

Folgt man der Lehre von EP-B 0 397 696, wird bei einem D/F-Verhältnis > 12,8 die durchdringungshemmende Wirkung des Materials unattraktiv schlecht. Angesichts der Lehre von EP-B 0 397 696 würde ein vor die vorstehend genannte Aufgabe gestellter Fachmann erwarten, das die bereits wenig oberhalb von D/F = 12,8 schlechten v₅₀-Werte bei einer weiteren Erhöhung des D/F-Verhältnisses noch schlechter werden. Keinesfalls würde daher der Fachmann erwarten, dass bei Werten des D/F-Verhältnisses deutlich oberhalb von 12,8 überhaupt attraktive v₅₀-Werte resultieren. Und völlig außerhalb des Vorstellungsvermögens des Fachmann würde es liegen, wenn im Bereich des D/F-Verhältnisses deutlich oberhalb von 12,8 die v₅₀-Werte mit steigendem Wert des D/F-Verhältnisses sogar noch ansteigen. Jedoch genau dieses Verhalten des erfindungsgemäßen durchdringungshemmenden Materials wurde gefunden, wie die Beispiele der vorliegenden Erfindung zeigen.

Die Dicke der Schicht wird gemäß DIN EN ISO 5084 bei einer Belastung von 0,1 N/cm² gemessen.

In einer bevorzugten Ausführungsform des erfindungsgemäßen durchdringungshemmenden Materials beträgt D/F₁ und D/F₂ 16 bis 36.

In weiteren bevorzugten Ausführungsformen des erfindungsgemäßen durchdringungshemmenden Materials ist D/F₁ = D/F₂.

In weiteren bevorzugten Ausführungsformen des erfindungsgemäßen durchdringungshemmenden Materials ist das Verhältnis des Fadentiters des ersten Fadensatzes zum Fadentiter des zweiten Fadensatzes der ersten Gewebelage und des Fadentiters des zweiten Fadensatzes zum Fadentiter des ersten Fadensatzes der zweiten Gewebelage > 1, besonders bevorzugt > 4,2 und ganz besonders bevorzugt > 5.9.

Ferner umfasst in einer bevorzugten Ausführungsform des erfindungsgemäßen durchdringungshemmenden Materials wenigstens einer der zweiten Fadensätze der ersten Gewebelage und der ersten Fadensätze der zweiten Gewebelage 0,5 bis 8 Fäden/cm.

Als Bindemittel dient im erfindungsgemäßen durchdringungshemmenden Material vorzugsweise ein aus der Gruppe der Thermoplaste, Elastomere oder Duroplaste oder einer Mischung wenigstens zweier dieser Gruppen ausgewähltes Polymer, wobei als Thermoplaste Polyolefine wie z.B. Polyethylen wie etwa LDPE, Polypropylen, Polyamid, Polyester oder Mischungen dieser Polymere oder thermoplastische Elastomere, als Elastomere Gummi, Silikon und dergleichen und als Duroplaste Epoxy-, Polyester-, Phenol- und Vinylester-Harze besonders bevorzugt sind. Jedoch können im erfindungsgemäßen durchdringungshemmenden Material auch zwei oder mehrere der vorstehend genannten Polymere wie auch deren Mischungen als Bindemittel dienen.

Das Bindemittel kann in allen Schichten des erfindungsgemäßen durchdringungshemmenden Materials aus dem gleichen Polymer bzw. Polymergemisch bestehen. Es ist aber auch möglich, dass das Bindemittel in verschiedenen Schichten des erfindungsgemäßen durchdringungshemmenden Materials aus verschiedenen Polymeren bzw. Polymergemischen der vorstehend genannten Art besteht.

In weiteren bevorzugten Ausführungsformen des erfindungsgemäßen durchdringungshemmenden Materials besteht der erste Fadensatz der ersten Gewebelage und der zweite Fadensatz der zweiten Gewebelage aus Garnen hoher Festigkeit und vorzugsweise hohen Moduls, die aus einer der Gruppen der Aramide, Polyethylene oder Poly-p-phenylenbenzobisoxazole ausgewählt sind, wobei unter den Aramiden die p-Aramide besonders bevorzugt sind, insbesondere Polyparaphenylenterephthalamid.

Im Prinzip kann der zweite Fadensatz der ersten Gewebelage und der erste Fadensatz der zweiten Gewebelage aus jedem beliebigen Fadenmaterial mit in der Regel geringerer Festigkeit als der erste Fadensatz der ersten Gewebelage und der zweite Fadensatz der zweiten Gewebelage bestehen, wie beispielsweise aus Baumwolle, Viskose, Flachs, Hanf, Polyacryl oder ähnliche. Bevorzugt sind der zweite Fadensatz der ersten Gewebelage und der erste Fadensatz der zweiten Gewebelage aus Garnen aus einer der Gruppen der Polyester, Polyethylene, Polypropylene oder Aramide ausgewählt. Vorzugsweise weisen die ebengenanten Garne eine hohe Festigkeit und einen hohen Modul auf.

In weiteren bevorzugten Ausführungsformen des erfindungsgemäßen durchdringungshemmenden Materials besteht der erste Fadensatz der ersten Gewebelage und der zweite Fadensatz der zweiten Gewebelage aus Aramidfäden und der zweite Fadensatz der ersten Gewebelage und der erste Fadensatz der zweiten Gewebelage aus Polyesterfäden.

In weiteren bevorzugten Ausführungsformen des erfindungsgemäßen durchdringungshemmenden Materials beträgt der Fadentiter des ersten Fadensatzes der ersten Gewebelage und des zweiten Fadensatzes der zweiten Gewebelage 210 bis 6720 dtex, bevorzugt 420 bis 3360 dtex, 420 bis 1680 dtex und insbesondere 550 bis 1100 dtex. Ein Fadentiter von 840 dtex hat sich hierfür bestens bewährt.

In weiteren bevorzugten Ausführungsformen des erfindungsgemäßen durchdringungshemmenden Materials beträgt der Fadentiter des zweiten Fadensatzes der ersten Gewebelage und des ersten Fadensatzes der zweiten Gewebelage 50 bis 280 dtex, besonders bevorzugt 80 bis 210 dtex. Ein Fadentiter für den zweiten Fadensatz der ersten Gewebelage und den ersten Fadensatz der zweiten Gewebelage von 140 dtex hat sich als günstig herausgestellt.

In weiteren bevorzugten Ausführungsformen des erfindungsgemäßen durchdringungshemmendeh Materials sind der erste Fadensatz der ersten Gewebelage und der erste Fadensatz der zweiten Gewebelage Kettfäden und der zweite Fadensatz der ersten Gewebelage und der zweite Fadensatz der zweiten Gewebelage Schußfäden.

In einer bevorzugten Ausführungsform des erfindungsgemäßen durchdringungshemmenden Materials ist mindestens eine der Außenseiten des Materials mit einer Schutzschicht versehen, die z.B. aus einem Thermoplast, Duroplast oder Elastomer oder aus einer Mischung der eben genannten Polymere besteht. Die Schicht wird aufgebracht, um die Außenseite(n) des Materials vor übermäßigem Abrieb zu schützen und die ballistische Wirkung zu verbessern.

Wie bereits erwähnt, besteht das erfindungsgemäße durchdringungshemmende Material aus mindestens einer Schicht der vorstehend bezeichneten Art. Die Zahl der Schichten, die für eine bestimmte ballistische Schutzwirkung benötigt wird, kann der Fachmann ohne weiteres ermitteln, etwa durch Beschussversuche und Bestimmung des v₅₀-Wertes des Materials.

Die Herstellung des erfindungsgemäßen durchdringungshemmenden Materials kann z.B. dadurch erfolgen, dass zuerst eine der bereits beschriebenen ersten und zweiten Gewebelagen und eines der genannten Bindemittel ausgewählt werden, wobei das Bindemittel vorzugsweise in Form eines Films eingesetzt wird. Dann werden entsprechend dem speziellen Einsatzzweck des durchdringungshemmenden Materials die erste und zweite Gewebelage und der Bindemittelfilm in einer bestimmten Abfolge übereinandergeschichtet. Beispielsweise werden für die Softballistik Schichten in der Abfolge Bindemittelfilm / erste Gewebelage / Bindemittelfilm / zweite Gewebelage /Bindemittelfilm gebildet und verpresst. Für die Hartballistik werden z.B. Schichten in der Abfolge Bindemittelfilm / erste Gewebelage / Bindemittelfilm / zweite Gewebelage gebildet, wonach entsprechend der beabsichtigten ballistischen Schutzwirkung eine bestimmte Zahl der genannten Schichten übereinandergelegt und zu Platten verpresst werden. Auch bei der Herstellung der Schichten für die Softballistik können mehrere übereinandergelegte Schichten der oben genannten Art gleichzeitig verpresst werden, wenn durch geeignete Mittel wie beispielsweise durch Trennpapiere sicher gestellt ist, dass diese Schichten nach erfolgtem Verpressen wieder vereinzelt werden können. Die bei der Bildung der Schichten nach außen weisenden Bindemittelfilme bilden in der Regel nach dem Verpressen gleichzeitig eine Schutzschicht für die darunter liegende Gewebelage. Zum Verpressen eignet sich beispielsweise eine statische Presse. Das Verpressen in der statischen Presse geschieht vorzugsweise bei einer Temperatur im Bereich von 80 bis 220 °C, einem Druck von 5 bis 100 bar und während einer Zeit von 15 bis 150 Sekunden pro Schicht. Danach wird die Heizung der Presse ausgeschaltet.

Zur Bestimmung der Schichtdicke bei einem Material, bei dem mehrere Schichten miteinander verpresst wurden (Hartballistik), wird zunächst die Gesamtdicke gemessen und der ermittelte Wert durch die Zahl der Schichten dividiert, wodurch die Dicke D einer Schicht im erfindungsgemäßen durchdringungshemmenden Material bestimmt ist. Schließlich wird mit dem bereits eingangs definierten äquivalenten Filamentdurchmesser F das Verhältnis D/F ermittelt.

Die Erfindung wird anhand der folgenden Beispiele näher beschrieben.

### Beispiel 1: Softballistik

Ein durchdringungshemmendes Material a) (s. Zeile a von Tabelle 1) wird wie im folgenden beschrieben hergestellt:

Als erste Gewebelage wird ein Gewebe eingesetzt, das aus Polyparaphenylenterephthalamid-Kettfäden (Twaron^{®} der Firma Teijin Twaron) mit den in Zeile a) von Tabelle 1 angegebenen Werten für Fadentiter, Fadendichte und Filamentdurchmesser F und aus Polyester-Schussfäden (Handelsbezeichnung TREVIRA^{®} der Firma Hoechst) mit einem Fadentiter von 140 dtex und einer Fadendichte von 2 Fäden/cm eingesetzt.

Als zweite Gewebelage wird ein Gewebe eingesetzt, das aus Polyparaphenylenterephthalamid-Schussfäden (Twaron^{®} der Firma Teijin Twaron) mit den in Zeile a) von Tabelle 1 angegebenen Werten für Fadentiter, Fadendichte und Filamentdurchmesser F und aus Polyester-Kettfäden (Handelsbezeichnung TREVIRA^{®} der Firma Hoechst) mit einem Fadentiter von 140 dtex und einer Fadendichte von 4 Fäden/cm eingesetzt.

Als Bindemittel dient ein unter der Bezeichnung LDPE Flachfolie, transparent, 10 µm von der Firma EKB Kunststoffe erhältlicher LDPE-Film.

23 Schichten (Abfolge in jeder Schicht: Bindemittelfilm / erste Gewebelage / Bindemittelfilm / zweite Gewebelage / Bindemittelfilm) werden, jeweils getrennt durch Trennpapier übereinandergelegt und in einer Presse bei einer Temperatur von 120 °C, einem Druck von 25 bar 25 Minuten lang verpresst. Danach wird die Heizung der Presse ausgeschaltet. Anschließend werden die Schichten voneinander getrennt, das Trennpapier entfernt und die 23 Schichten wieder übereinandergelegt und zu einem Paket zusammengefasst. Die Dicke jeder Schicht des resultierenden Pakets (in Tabelle 1 mit a) bezeichnet) wird gemäß DIN EN ISO 5084 bei einer Belastung von 0,1 N/cm² gemessen. Schließlich wird mit dem bereits eingangs definierten Filamentdurchmesser F das Verhältnis D/F ermittelt (s. Zeile a) von Tabelle 1). Zudem ist in Tabelle 1 das Flächengewicht des Pakets angegeben.

Die antiballistische Schutzwirkung des Pakets a) wird durch Bestimmung des v₅₀-Wertes gemäß der technischen Richtlinie "Schutzwesten der deutschen Polizei" mit einem Kaliber von 9 x 19 des Geschosstyps DM41 der Firma DAG charakterisiert. Die Ergebnisse sind in Zeile a) von Tabelle 1 zusammengefasst.

Ferner wurden die Materialien b) und c) auf die gleiche Weise wie Material a) hergestellt, jedoch mit dem Unterschied, dass Polyparaphenylenterephthalamid-Schussfäden mit den in den Zeilen b) bzw. c) von Tabelle 1 angegebenen Werten von Fadentiter, Fadendichte und Filamentdurchmesser eingesetzt wurden.

**Tabelle 1:**

| Material | Flächengewicht [g/m²] | Fadentiter [dtex] | Fadendichte [cm⁻¹] | v₅₀ [m/s] | D [mm] | F [mm] | D/F |
|---|---|---|---|---|---|---|---|
| a) | 5050 | 840 | 9.5 | 507 | 0,27 | 0,0087 | 31,0 |
| b) | 5060 | 930 | 9,5 | 483 | 0,28 | 0,0092 | 30,4 |
| c) | 5040 | 1680 | 5,5 | 462 | 0,35 | 0,012 | 29,2 |

Tabelle 1 zeigt, dass Materialien mit guten v₅₀-Werte erhalten werden, obwohl D/F weit oberhalb von 12,8 liegt. Ferner erkennt man, dass bei praktisch konstantem Flächengewicht der Materialien a)-c) die v₅₀-Werte mit steigendem D/F-Verhältnis sogar noch ansteigen.

### Beispiel 2: Hartballistik

Ein durchdringungshemmendes Material d) (s. Tabelle 2) wird wie im folgenden beschrieben hergestellt:

Als erste Gewebelage wird ein Gewebe eingesetzt, das aus Polyparaphenylenterephthalamid-Kettfäden (Twaron^{®} der Firma Teijin Twaron) mit den in Tabelle 2 angegebenen Werten für Fadentiter, Fadendichte und Filamentdurchmesser F und aus Polyester-Schussfäden (Handelsbezeichnung TREVIRA^{®} der Firma Hoechst) mit einem Fadentiter von 140 dtex und einer Fadendichte von 2 Fäden/cm eingesetzt.

Als zweite Gewebelage wird ein Gewebe eingesetzt, das aus Polyparaphenylenterephthalamid-Schussfäden (Twaron^{®} der Firma Teijin Twaron) mit den in Tabelle 2 angegebenen Werten für Fadentiter, Fadendichte und Filamentdurchmesser F und aus Polyester-Kettfäden (Handelsbezeichnung TREVIRA^{®} der Firma Hoechst) mit einem Fadentiter von 140 dtex und einer Fadendichte von 4 Fäden/cm eingesetzt.

Als Bindemittel dient ein unter der Bezeichnung LDPE Nr. 251-50 von der Firma Caplast Kunststoffverarbeitungs GmbH erhältlicher Bindemittelfilm, welches als einseitige Beschichtung auf jede Gewebelage aufgebracht wird.

28 Schichten (Abfolge in jeder Schicht: Bindemittelbeschichtung/ erste Gewebelage /Bindemittelbeschichtung / zweite Gewebelage) werden übereinandergelegt und in einer statischen Presse bei einer Temperatur von 120 °C, einem Druck von 30 bar und während einer Zeit von 40 Minuten verpresst. Danach wird die Heizung der Presse abgeschaltet. Die Dicke der resultierenden Platte d) wird gemäß DIN EN ISO 5084 bei einer Belastung von 0,1 N/cm² gemessen und der Messwert durch die Zahl der Schichten dividiert, wodurch die Dicke D einer Schicht der Platte d) erhalten wird (s. Tabelle 2). Schließlich wird mit dem bereits eingangs definierten Filamentdurchmesser F das Verhältnis D/F ermittelt (s. Tabelle 2). Zudem ist in. Tabelle 2 das Flächengewicht, der Platte d) angegeben.

Die antiballistische Schutzwirkung der Platte d) wird durch Bestimmung des v₅₀-Wertes gemäß EN 1063 Klasse B3, Klaiber .357, Magnum Vollmantel Kegel Spitz (Geco), Geschosstyp VMKS von Dynamit Nobel charakterisiert. Die Ergebnisse sind in Tabelle 2 zusammengefasst.

**Tabelle 2:**

| Platte. | Flächengewicht. [g/m²] | Fadentiter [dtex] | Fadendichte. [cm⁻¹] | v₅₀ [m/s] | D [mm] | F [mm] | D/F |
|---|---|---|---|---|---|---|---|
| d) | 6900 | 930 | 9,5 | 496 | 0,19 | 0,0092 | 20,6 |

Tabelle 2 zeigt, dass ein Material mit gutem v₅₀-Wert erhalten wird, obwohl D/F weit oberhalb von 12,8 liegt.

## Patentansprüche

1. Durchdringungshemmendes Material umfassend mindestens eine Schicht der Dicke D, wobei die Schicht eine erste und eine zweite Gewebelage umfasst, wobei die erste und die zweite Gewebelage mit einem Bindemittel verbunden sind, wobei die erste Gewebelage einen mindestens 65 % des Gewebegewichtes bildenden ersten Fadensatz umfassend eine Fadendichte von 3,5 bis 20 Fäden/cm, einen Fadentiter von wenigstens 210 dtex und die Fäden bildenden Filamenten mit einem Filamentdurchmesser F₁ und einen zweiten Fadensatz umfassend eine Fadendichte von 0,5 bis 16 Fäden/cm und einen Fadentiter von wenigstens 50 dtex enthält, wobei der zweite Fadensatz zum ersten Fadensatz in einem Winkel von> 0° bis 90° verläuft und das Verhältnis der Fadendichte des ersten Fadensatzes zur Fadendichte des zweiten Fadensatzes > 1 ist, wobei die zweite Gewebelage einen ersten Fadensatz umfassend eine Fadendichte von 0,5 bis 16 Fäden/cm und einen Fadentiter von wenigstens 50 dtex und einen zweiten wenigstens 65 % des Gewebegewichtes umfassenden Fadensatz umfassend eine Fadendichte von 3,5 bis 20 Fäden/cm, einen Fadentiter von wenigstens 210 dtex und die Fäden bildenden Filamenten mit einem Filamentdurchmesser F₂ enthält, wobei der zweite Fadensatz zum ersten Fadensatz in einem Winkel von > 0° bis 90° verläuft und das Verhältnis der Fadendichte des zweiten Fadensatzes zur Fadendichte des ersten Fadensatzes > 1 ist und wobei der erste und zweite Fadensatz der ersten Gewebelage parallel zum ersten bzw. zweiten Fadensatz der zweiten Gewebelage verläuft, **dadurch gekennzeichnet, dass** das Verhältnis von D/F₁ und D/F₂ 14,5 bis 40 beträgt.

2. Durchdringungshemmendes Material nach Anspruch 1, **dadurch gekennzeichnet, dass** D/F₁ und D/F₂ 16 bis 36 beträgt.

3. Durchdringungshemmendes Material nach Anspruch 1 oder 2, **dadurch gekennzeichnet, dass** D/F₁ = D/F₂ ist.

4. Durchdringungshemmendes Material nach einem oder mehreren der Ansprüche 1 bis 3, **dadurch gekennzeichnet, dass** das Verhältnis des Fadentiters des ersten Fadensatzes zum Fadentiter des zweiten Fadensatzes der ersten Gewebelage und des Fadentiters des zweiten Fadensatzes zum Fadentiter des ersten Fadensatzes der zweiten Gewebelage > 1 ist.

5. Durchdringungshemmendes Material nach einem oder mehreren der Ansprüche 1 bis 4, **dadurch gekennzeichnet, dass** das Verhältnis des Fadentiters des ersten Fadensatzes zum Fadentiter des zweiten Fadensatzes der ersten Gewebelage und des Fadentiters des zweiten Fadensatzes zum Fadentiter des ersten Fadensatzes der zweiten Gewebelage > 4,2 ist.

6. Durchdringungshemmendes Material nach einem oder mehreren der Ansprüche 1 bis 5, **dadurch gekennzeichnet, dass** das Verhältnis des Fadentiters des ersten Fadensatzes zum Fadentiter des zweiten Fadensatzes der ersten Gewebelage und des Fadentiters des zweiten Fadensatzes zum Fadentiter des ersten Fadensatzes der zweiten Gewebelage > 5,9 ist.

7. Durchdringungshemmendes Material nach einem oder mehreren der Ansprüche 1 bis 6, **dadurch gekennzeichnet, dass** wenigstens einer der zweiten Fadensätze der ersten Gewebelage und der ersten Fadensätze der zweiten Gewebelage 0,5 bis 8 Fäden/cm umfasst.

8. Durchdringungshemmendes Material nach einem oder mehreren der Ansprüche 1 bis 7, **dadurch gekennzeichnet, dass** das Bindemittel aus einer der Gruppen der Thermoplaste, Elastomere oder Duroplaste oder aus einer Mischung wenigstens zweier dieser Gruppen ausgewählt ist.

9. Durchdringungshemmendes Material nach einem oder mehreren der Ansprüche 1 bis 8, **dadurch gekennzeichnet, dass** der erste Fadensatz der ersten Gewebelage und der zweite Fadensatz der zweiten Gewebelage aus Garnen hoher Festigkeit bestehen, die aus einer der Gruppen der Aramide, Polyethylene oder Poly-p-phenylenbenzobisoxazole ausgewählt sind.

10. Durchdringungshemmendes Material nach einem oder mehreren der Ansprüche 1 bis 9, **dadurch gekennzeichnet, dass** der zweite Fadensatz der ersten Gewebelage und der erste Fadensatz der zweiten Gewebelage aus Garnen aus einer der Gruppen der Polyester, Polyethylene, Polypropylene oder Aramide ausgewählt sind.

11. Durchdringungshemmendes Material nach einem oder mehreren der Ansprüche 1 bis 10, **dadurch gekennzeichnet, dass** der erste Fadensatz der ersten Gewebelage und der zweite Fadensatz der zweiten Gewebelage aus Aramidfäden und der zweite Fadensatz der ersten Gewebelage und der erste Fadensatz der zweiten Gewebelage aus Polyesterfäden besteht.

12. Durchdringungshemmendes Material nach einem oder mehreren der Ansprüche 1 bis 11, **dadurch gekennzeichnet, dass** der Fadentiter des ersten Fadensatzes der ersten Gewebelage und des zweiten Fadensatzes der zweiten Gewebelage 210 bis 6720 dtex beträgt.

13. Durchdringungshemmendes Material nach einem oder mehreren der Ansprüche 1 bis 12, **dadurch gekennzeichnet, dass** der Fadentiter des zweiten Fadensatzes der ersten Gewebelage und des ersten Fadensatzes der zweiten Gewebelage 50 bis 280 dtex beträgt.

14. Durchdringungshemmendes Material nach einem oder mehreren der Ansprüche 1 bis 13, **dadurch gekennzeichnet, dass** der erste Fadensatz der ersten Gewebelage und der erste Fadensatz der zweiten Gewebelage Kettfäden und der zweite Fadensatz der ersten Gewebelage und der zweite Fadensatz der zweiten Gewebelage Schußfäden sind.

15. Durchdringungshemmendes Material nach einem oder mehreren der Ansprüche 1 bis 14 **dadurch gekennzeichnet, dass** mindestens eine der Außenseiten des Materials mit einer Schutzschicht versehen ist.

## Claims

1. Penetration-resistant material comprising at least one layer having a thickness D, the layer comprising a first and second layer of woven fabric, with the first and second layers being bonded together with an adhesive material, the first layer of fabric composed of a first set of threads comprising 3.5 to 20 threads/cm, having a linear density of at least 210 dtex, the filaments forming the threads having a diameter F₁, and comprising at least 65% of the fabric weight, and a second set of threads comprising 0.5 to 16 threads/cm and having a linear density of at least 50 dtex, with the second set of threads being at an angle of > 0° to 90° with respect to the first set of threads, and the ratio of the number of threads/cm of the first set to that of the second set being > 1, and the second layer of fabric being composed of a first set of threads comprising 0.5 to 16 threads/cm and having a linear density of at least 50 dtex, and a second set of threads comprising 3.5 to 20 threads/cm, having a linear density of at least 210 dtex, and comprising at least 65% of the fabric weight, the filaments forming the threads having a diameter F₂, with the second set of threads being at an angle of > 0° to 90° with respect to the first set of threads, and the ratio of the number of threads/cm of the second set to that of the first set being > 1, and the first and second sets of threads of the first fabric layer being oriented parallel to the first and second sets of threads, respectively, of the second fabric layer, **characterized in that** the ratio D/F₁ and D/F₂ being 14.5 to 40.

2. Penetration-resistant material according to Claim 1, **characterized in that** D/F₁ and D/F₂ are 16 to 36.

3. Penetration-resistant material according to Claim 1 or 2, **characterized in that** D/F₁ = D/F₂.

4. Penetration-resistant material according to one or more of Claims 1 to 3, **characterized in that** the ratio of the linear density of the first set of threads to the linear density of the second set of threads of the first layer of fabric and of the linear density of the second set of threads to the linear density of the first set of threads of the second layer of fabric is > 1.

5. Penetration-resistant material according to one or more of Claims 1 to 4, **characterized in that** the ratio of the linear density of the first set of threads to the linear density of the second set of threads of the first layer of fabric and of the linear density of the second set of threads to the linear density of the first set of threads of the second layer of fabric is > 4.2.

6. Penetration-resistant material according to one or more of Claims 1 to 5, **characterized in that** the ratio of the linear density of the first set of threads to the linear density of the second set of threads of the first layer of fabric and of the linear density of the second set of threads to the linear density of the first set of threads of the second layer of fabric is > 5.9.

7. Penetration-resistant material according to one or more of Claims 1 to 6, **characterized in that** at least one of the second sets of threads of the first layer of fabric and the first sets of threads of the second layer of fabric comprises 0.5 to 8 threads/cm.

8. Penetration-resistant material according to one or more of Claims 1 to 7, **characterized in that** the adhesive material is selected from one of the groups of thermoplastic, elastomeric, or thermoset materials, or a mixture of at least two of these groups.

9. Penetration-resistant material according to one or more of Claims 1 to 8, **characterized in that** the first set of threads of the first layer of fabric and the second set of threads of the second layer of fabric consist of high tenacity yarns selected from one of the groups of aramids, polyethylenes or poly-p-phenylenebenzobisoxazoles.

10. Penetration-resistant material according to one or more of Claims 1 to 9, **characterized in that** the second set of threads of the first layer of fabric and the first set of threads of the second layer of fabric are selected from yarns from one of the groups of polyesters, polyethylenes, polypropylenes, or aramids.

11. Penetration-resistant material according to one or more of Claims 1 to 10, **characterized in that** the first set of threads of the first layer of fabric and the second set of threads of the second layer of fabric consist of aramid threads, and the second set of threads of the first layer of fabric and the first set of threads of the second layer of fabric consist of polyester threads.

12. Penetration-resistant material according to one or more of Claims 1 to 11, **characterized in that** the linear density of the first set of threads of the first layer of fabric and the second set of threads of the second layer of fabric is 210 to 6720 dtex.

13. Penetration-resistant material according to one or more of Claims 1 to 12, **characterized in that** the linear density of the second set of threads of the first layer of fabric and the first set of threads of the second layer of fabric is 50 to 280 dtex.

14. Penetration-resistant material according to one or more of Claims 1 to 13, **characterized in that** the first set of threads of the first layer of fabric and the first set of threads of the second layer of fabric are warp threads and the second set of threads of the first layer of fabric and the second set of threads of the second layer of fabric are weft threads.

15. Penetration-resistant material according to one or more of Claims 1 to 14, **characterized in that** at least one of the outer sides of the material is provided with a protective layer.

## Revendications

1. Matériau résistant à la pénétration comprenant au moins une couche d'épaisseur D, où la couche comprend une première et une deuxième couche de tissu, où la première et la deuxième couche de tissu sont reliées par un liant, où la première couche de tissu contient un premier ensemble de fils formant au moins 65% du poids du tissu, ayant une densité de fils de 3,5 à 20 fils/cm, un titre des fils d'au moins 210 dtex et des filaments formant le fil avec un diamètre de filament F₁ et un deuxième ensemble de fils ayant une densité de fils de 0,5 à 16 fils/cm et un titre des fils d'au moins 50 dtex, où le deuxième ensemble de fils se développe par rapport au premier ensemble de fils selon un angle de > 0° à 90° et le rapport de la densité des fils du premier ensemble de fils à la densité des fils du deuxième ensemble des fils est > 1, où la deuxième couche de tissu contient un premier ensemble de fils ayant une densité de fils de 0,5 à 16 fils/cm, un titre des fils d'au moins 50 dtex et un deuxième ensemble de fils formant au moins 65% du poids du tissu, ayant une densité de fils de 3,5 à 20 fils/cm, un titre des fils d'au moins 210 dtex et des filaments formant le fil avec un diamètre de filament F₂, où le deuxième ensemble de fils se développe par rapport au premier ensemble de fils selon un angle de > 0° à 90° et le rapport de la densité des fils du deuxième ensemble de fils à la densité des fils du premier ensemble des fils est > 1, et où le premier et le deuxième ensemble de fils de la première couche de tissu se développent de manière parallèle au premier et au deuxième ensemble de fils de la deuxième couche de tissu, **caractérisé en ce que** les rapports D/F₁ et D/F₂ se situent dans l'intervalle allant de 14,5 à 40.

2. Matériau résistant à la pénétration selon la revendication 1, **caractérisé en ce que** D/F₁ et D/F₂ se situent dans l'intervalle allant de 16 à 35.

3. Matériau résistant à la pénétration selon la revendication 1 ou 2, **caractérisé en ce que** D/F₁ est égal à D/F₂.

4. Matériau résistant à la pénétration selon l'une ou plusieurs des revendications 1 à 3, **caractérisé en ce que** le rapport du titre des fils du premier ensemble de fils au titre des fils du deuxième ensemble des fils de la première couche de tissu et du titre des fils du deuxième ensemble de fils au titre des fils du premier ensemble des fils de la deuxième couche de tissu est > 1.

5. Matériau résistant à la pénétration selon l'une ou plusieurs des revendications 1 à 4, **caractérisé en ce que** le rapport du titre des fils du premier ensemble de fils au titre des fils du deuxième ensemble des fils de la première couche de tissu et du titre des fils du deuxième ensemble de fils au titre des fils du premier ensemble des fils de la deuxième couche de tissu est > 4,2.

6. Matériau résistant à la pénétration selon l'une ou plusieurs des revendications 1 à 5, **caractérisé en ce que** le rapport du titre des fils du premier ensemble de fils au titre des fils du deuxième ensemble des fils de la première couche de tissu et du titre des fils du deuxième ensemble de fils au titre des fils du premier ensemble des fils de la deuxième couche de tissu est > 5, 9.

7. Matériau résistant à la pénétration selon l'une ou plusieurs des revendications 1 à 6, **caractérisé en ce qu'**au moins un des deux ensembles des fils de la première couche de tissu et le premier ensemble des fils de la deuxième couche de tissu comprennent 0,5 à 8 fils/cm.

8. Matériau résistant à la pénétration selon l'une ou plusieurs des revendications 1 à 7, **caractérisé en ce que** le liant est choisi parmi un du groupe des thermoplastiques, des élastomères ou des duroplastiques ou d'un mélange d'au moins deux de ce groupe.

9. Matériau résistant à la pénétration selon l'une ou plusieurs des revendications 1 à 8, **caractérisé en ce que** le premier ensemble des fils de la première couche de tissu et le deuxième ensemble des fils de la deuxième couche de tissu consistent en des fibres de haute résistance, qui sont choisies parmi un du groupe de l'aramide, du polyéthylène ou du poly-p-phénylènebenzobisoxazole.

10. Matériau résistant à la pénétration selon l'une ou plusieurs des revendications 1 à 9, **caractérisé en ce que** le deuxième ensemble des fils de la première couche de tissu et le premier ensemble des fils de la deuxième couche de tissu consistent en des fibres, qui sont choisies parmi un du groupe du polyester, du polyéthylène, du polypropylène ou de l'aramide.

11. Matériau résistant à la pénétration selon l'une ou plusieurs des revendications 1 à 10, **caractérisé en ce que** le premier ensemble des fils de la première couche de tissu et le deuxième ensemble des fils de la deuxième couche de tissu consistent en des fibres d'aramide et le deuxième ensemble des fils de la première couche de tissu et le premier ensemble des fils de la deuxième couche de tissu consistent en des fibres de polyester.

12. Matériau résistant à la pénétration selon l'une ou plusieurs des revendications 1 à 11, **caractérisé en ce que** le titre des fils du premier ensemble de fils de la première couche de tissu et du deuxième ensemble de fils de la deuxième couche de tissu se situe dans la gamme allant de 210 à 6720 dtex.

13. Matériau résistant à la pénétration selon l'une ou plusieurs des revendications 1 à 12, **caractérisé en ce que** le titre des fils du deuxième ensemble de fils de la première couche de tissu et du premier ensemble de fils de la deuxième couche de tissu se situe dans la gamme allant de 50 à 280 dtex.

14. Matériau résistant à la pénétration selon l'une ou plusieurs des revendications 1 à 13, **caractérisé en ce que** le premier ensemble de fils de la première couche de tissu et le premier ensemble de fils de la deuxième couche de tissu sont des fils de chaîne et que le deuxième ensemble de fils de la première couche de tissu et le deuxième ensemble de fils de la deuxième couche de tissu sont des fils de trame.

15. Matériau résistant à la pénétration selon l'une ou plusieurs des revendications 1 à 14, **caractérisé en ce qu'**au moins une des faces extérieures du matériau est munie d'une couche de protection.
